# EUROPÄISCHE PATENTSCHRIFT

(11) **EP 1 047 510 B1**
(45) Veröffentlichungstag und Bekanntmachung des Hinweises auf die Patenterteilung: **24.04.2002**
(21) Anmeldenummer: 98962221.2
(22) Anmeldetag: 03.11.1998
(51) Int. Cl.: B21B 1/26, B21B 1/46

(54) **PRODUKTIONSVERFAHREN UND -ANLAGE ZUR ENDLOSEN ERZEUGUNG VON WARMGEWALZTEN DÜNNEN FLACHPRODUKTEN**
METHOD AND INSTALLATION FOR THE CONTINUOUS PRODUCTION OF HOT-ROLLED, THIN FLAT PRODUCTS
PROCEDE ET INSTALLATION DE PRODUCTION CONTINUE DE PRODUITS PLATS ET MINCES LAMINES A CHAUD

(30) Priorität: 17.12.1997 DE 19758108
(43) Veröffentlichungstag der Anmeldung: 02.11.2000
(73) Patentinhaber: SMS Demag AG, 40237 Düsseldorf (DE); Salzgitter AG, 38239 Salzgitter (DE)
(72) Erfinder: WEHAGE, Harald, D-38871 Ilsenburg (DE); SKODA-DOPP, Ulrich, D-47051 Duisburg (DE); JACOBI, Horst, D-40699 Erkrath (DE)
(74) Vertreter: Meissner, Peter E., Dipl.-Ing.
(86) Internationale Anmeldenummer: DE9803259
(87) Internationale Veröffentlichungsnummer: WO9930847

(56) Entgegenhaltungen:
- EP-A- 0 761 325
- EP-A- 0 761 326
- EP-A- 0 771 596
- EP-A- 0 860 215
- WO-A-97/46332
- DE-A- 19 605 008
- DE-C- 19 613 718
- PATENT ABSTRACTS OF JAPAN vol. 097, no. 003, 31. März 1997 & JP 08 309406 A (HITACHI LTD), 26. November 1996
- PATENT ABSTRACTS OF JAPAN vol. 012, no. 098 (M-680), 31. März 1988 & JP 62 234613 A (KOBE STEEL LTD), 14. Oktober 1987

## Beschreibung

Die Erfindung betrifft ein Produktionsverfahren und eine -anlage zur endlosen Erzeugung von warmgewalzten dünnen Flachprodukten aus dünnem gegossenem Band, bestehend aus einer eingerüstigen Vorstrasse, einer mehrgerüstigen Fertigstrasse, einem Auslaufrollgang mit Einrichtungen zum Kühlen des Warmbandes sowie den Kühleinrichtungen vor- und nachgeordneten Wickelmaschinen zum Aufwickeln des Warmbandes.

Zur Erzeugung warmgewalzter Bänder werden als Ausgangsmaterial Brammen mit einer Dicke größer 120 mm oder Dünnbrammen mit Dicken zwischen 40 und 120 mm verwendet. Im Fall einzelner Brammen bestehen die Walzanlagen im allgemeinen aus einer ein- oder mehrgerüstigen Vorstrasse in der die Brammen in mehreren Walzstichen im Reversierbetrieb reduziert werden, sowie einer mehrgerüstigen Fertigstrasse oder einem Steckelgerüst. Die annähernd gleichmäßige Temperatur über die Warmbandlänge wird entweder mittels einer Coilbox zwischen Vor- und Fertigstrasse, durch Speed-up in der Fertigstrasse oder durch Haspelöfen vor und hinter dem Steckelgerüst erreicht. In diesen Fällen handelt es sich um einen diskontinuierlichen Prozeß, d.h. Vor- und Fertigstrasse arbeiten im allgemeinen entkoppelt und walzen die einzelnen Brammen.

Bei einer aus der EP 753 359 A1 bekannten Anlage werden die in der Vorstrasse gewalzten Vorbänder zweier Brammen zwischen Vor- und Fertigstrasse an Kopf und Fuß mit Hilfe einer Erwärmungs- und Anpressvorrichtung verschweißt. Die Naht zwischen den beiden Vorbändern wird anschließend mechanisch bearbeitet, bevor das Vorband in die Fertigstrasse einläuft. In der Fertigstrasse wird dann endlos gewalzt, während die Vorstrasse diskontinuierlich arbeitet. Nachteilig sind die mit einer Naht verbundenen Probleme der Prozeßstabilität und der Warmbandqualität im Bereich des ausgewalzten Stückes der Naht. Ein ferritisches oder gemischt austenitisch-ferritisches Walzen ist nur mit der Gefügeumwandlung in der Fertigstrasse mit den bereits genannten Nachteilen möglich.

Bei Dünnbrammen muß zwischen Walzanlagen unterschieden werden, die Dünnbrammen mit einer Dicke von 40 bis 65 mm oder größer als 65 mm als Ausgangsmaterial verwenden.

Erstere bestehen aus einer mehrgerüstigen Fertigstrasse, einem Auslaufrollgang mit Einrichtungen zum Kühlen des Warmbandes auf Wickeltemperatur und Wickelmaschinen zum Aufwickeln des Warmbandes.

Die Anlagen für Dünnbrammen > 65 mm bestehen aufgrund der bei gleicher Enddicke notwendigen größeren Verformungsarbeit aus einer ein- oder mehrgerüstigen Vorstrasse mit mehr als einem Walzstich und einer mehrgerüstigen Fertigstrasse sowie einem Auslaufrollgang mit Einrichtungen zum Kühlen des Warmbandes auf Wickeltemperatur und Wickelmaschinen zum Aufwickeln des Warmbandes. Zwischen Vor- und Fertigstrasse befinden sich Einrichtungen zum Erwärmen und/oder Wickeln des Vorbandes, die die notwendige Eintrittstemperatur des Warmbandes in die Fertigstrasse über die Warmbandlänge gewährleisten.

Die Walzanlagen werden im allgemeinen so ausgelegt und betrieben, daß die Umformung in den einzelnen Stichen voll austenitisch oder auch gemischt austenitisch-ferritisch erfolgt.

Beim austenitischen Walzen liegt die Walztemperatur in allen Stichen oberhalb der GOS-Linie des Eisen-Kohlenstoff-Diagramms, wobei die Endwalztemperatur in den letzten Gerüsten der Fertigstrasse zur Erzielung eines feinkörnigen Gefüges nahe oberhalb der GOS-Linie liegen sollte.

Beim gemischt austenitisch-ferritischen Walzen von Stählen mit einem Kohlenstoffgehalt größer als 0,015 % liegt die Walztemperatur in den letzten Gerüsten der Fertigstrasse unterhalb der GOS-Linie im Bereich von ca. 810 bis 890 °C. Dies kann bei gleicher Enddicke erreicht werden durch Absenken der Ofenaustrittstemperatur der Brammen erreicht werden, wodurch sich der Anteil der in Lösung befindlichen Mikrolegierungselemente verringert und die Qualität des Warmbandes herabsetzt. Es ist auch ein Absenken der Walzgeschwindigkeit ohne ein Absenken der Ofenaustrittstemperatur der Brammen möglich, wodurch eine stärkere Abkühlung des Walzgutes erfolgt. Das führt aber zum Nachteil einer verringerten Produktion. Möglich ist auch die Kombination beider Maßnahmen mit den bereits genannten Nachteilen.

Beim ferritischen Walzen erfolgt das Absenken der Endwalztemperatur auf minimal 720 °C durch die bereits beim gemischt austenitisch-ferritischen Walzen genannten Maßnahmen einschließlich ihrer Nachteile. Das ferritische Gebiet wird erst in den letzten zwei bis drei Walzstichen erreicht, wodurch die Abnahme in diesem Gebiet gering ist. Der Umwandlungspunkt liegt (mitten) innerhalb der Fertigstrasse und verschiebt sich durch Temperatureinflüsse zwischen den Gerüsten, was zu Walzkrafteinbrüchen infolge des niedrigeren Umformwiderstandes des Material im ferritischen Temperaturbereich führt. Dies ist von Nachteil für die Walzenbiege- und Walzenanstellsysteme zur Gewährleistung von Dicke, Profil und Kontur sowie Planheit des Warmbandes, da diese Systeme die gemessene Walzkraft als Ausgangssignal verwenden.

In DE 196 00 990 A1 wird vorgeschlagen, das Warmband zwischen den Gerüsten der Fertigstrasse mit einer Abkühlgeschwindigkeit von mehr als 30 °K/s zur Ferritumwandlung zu kühlen. Da die Gefügeumwandlung und der Temperaturausgleich zwischen Kern- und Oberfläche Zeit benötigen, ist eine Ausgleichsstrecke von einigen Metern nach der Kühlstrecke bis zum nächsten Gerust erforderlich. Das ist jedoch nachteilig für das austenitische Walzen mit einer Endwalztemperatur größer als 890 °C; denn eine Vergrößerung der Gerüstabstände erhöht die Temperaturverluste des Warmbandes.

In der EP 0 761 325 A1 wird hinter einer mehrgerüstigen Walzstrasse mit Auslaufrollgang, Einrichtungen zum Kühlen des Warmbandes und nachgeordneten Wickelmaschinen zum Aufwickeln des austenitisch gewalzten Warmbandes eine zweite nachgeordnete ein- oder mehrgerüstige Walzstrasse für das ferritische Walzen von Warmband vorgeschlagen. Das in der ersten mehrgerüstigen Walzstrasse zunächst austentitisch verformte Warmband wird mit Hilfe der zwischen den beiden Walzstrassen angeordneten Einrichtungen zum Kühlen in den ferritischen Temperaturbereich gekühlt. Die nachgeordnete ein- oder mehrgerüstige Walzstrasse dient ausschließlich zum ferritischen Walzen, wodurch praktisch zwei Walzstrassen erforderlich sind, was einen hohen anlagentechnischen Aufwand darstellt.

In EP 0 761 326 A1 wird eine Produktionsanlage vorgeschlagen, bestehend aus einer mehrgerüstigen Walzstrasse, einem Auslaufrollgang mit Einrichtungen zum Kühlen des Warmbandes und nachgeordneten Wickelmaschinen, bei der mindestens das erste Gerüst als Reversiergerüst ausgebildet ist, dem mindestens je ein Haspelofen vor- und nachgeordnet sind, wobei zwischen dem vorgesetzten Haspelofen und dem folgenden Reversiergerüst eine steuerbare Kühleinrichtung vorgesehen ist. Nach dem Walzen des Warmbandes im austenitischen Temperaturgebiet wird das Warmband mittels der steuerbaren Kühleinrichtung in das ferritische Temperaturgebiet gekühlt und im Haspelofen aufgewickelt. Die Gefügeumwandlung findet im Haspelofen statt. Anschließend wird reversierend durch die dem Haspelofen nachgeordnete Walzstrasse im ferritischen Temperaturgebiet gewalzt. Beim austenitischen Walzen wird nicht gekühlt. Das Warmband kann mittels einer Heizvorrichtung zwischen den Walzstrassen erwärmt werden. Verschiedene Anordnungen von Gerüsten und Haspelöfen werden vorgeschlagen. Kennzeichnend ist in jedem Fall der Reversierbetrieb, wodurch die vorgeschlagene Produktionsanlage nicht endlos kontinuierlich walzen kann. Der oder die zusätzlich notwendigen Haspelöfen erhöhen den anlagentechnischen Aufwand.

Bekannt sind auch Produktionsanlagen für das Walzen von Warmband aus Dünnbrammen, bei denen einer ein- oder mehrgerüstigen Vorstrasse Einrichtungen zum Kühlen und Heizen nachgeordnet sind. Diesen Einrichtungen sind eine mehrgerüstige Fertigstrasse mit einem Auslaufrollgang, Einrichtungen zum Kühlen und Wickelmaschinen zum Aufwickeln des Warmbandes nachgeordnet. Generell erfolgen in der Vorstrasse mindestens zwei Walzstiche im austenitischen Temperaturbereich, entweder in mehreren Gerüsten im kontinuierlichen Betrieb oder in einem einzelnen Gerüst im Reversierbetrieb. Beim ferritischen oder gemischt austenitisch-ferritischen Walzen wird das Warmband in den Einrichtungen zum Kühlen zwischen Vor- und Fertigstrasse auf die Temperatur des jeweiligen Temperaturgebietes gekühlt und anschließend in der Fertigstrasse ferritisch oder gemischt austenitisch-ferritisch fertiggewalzt. Beim austenitischen Walzen wird das Warmband in Einrichtungen zum Heizen zwischen Vor- und Fertigstrasse zwischengewärmt oder auf gleicher Temperatur gehalten, um auch austenitisch in der Fertigstrasse fertiggewalzt werden zu können. Gewalzt werden einzelne Dünnbrammen oder eine zu einer langen Dünnbramme abgegossenen Schmelze, wobei das Gewicht der langen Dünnbramme ein Vielfaches einer einzelnen Dünnbramme entspricht, d.h. in beiden Fällen kommt es zu einer Unterbrechung des Walzprozesses.

Allen bekannten oder vorgeschlagenen Produktionsanlagen ist der Durchlauf des Ausgangsmaterials durch einen Ofen oder eine induktive Erwärmungsanlage zum Zweck der Erwärmung oder des Temperaturausgleiches über Dicke und Breite oder der Homogenisierung des Ausgangsmaterials vor dem Walzen gemeinsam.

Die bekannten Produktionsanlagen benötigen Einrichtungen zum Entzundern des Ausgangsmaterials vor dem ersten Stich und vor der Fertigstrasse. Die Notwendigkeit des Entzunderns des Ausgangsmaterials vor dem ersten Stich ergibt sich aufgrund der Verzunderung der Oberfläche des Ausgangsmaterials während dessen Durchlaufs durch einen Anwärm-, Ausgleich- oder Homogenisierungsofen oder einer induktiven Erwärmungsanlage. Die Notwendigkeit des Entzunderns vor der Fertigstrasse ergibt sich aufgrund der Sekundärverzunderung des Warmbandes im Bereich der Vorstrasse und zwischen Vor- und Fertigstrasse.

Der Produktionsprozeß bei den bekannten oder vorgeschlagenen Produktionsanlagen ist diskontinuierlich bzw. im Falles des Verschweißens von Warmband nach der Vorstraße nur in der Fertigstraße endlos kontinuierlich.

Allen bekannten oder vorgeschlagenen Produktionsanlagen sind aufgrund der Diskontinuität des Prozesses nachteilige Belastungsstöße während der Anstiche des Ausgangsmaterials in die Gerüste der Vor- bzw. Fertigstraße und während des Anstiches des in der Vorstraße gewalzten Warmbandes in die Fertigstraße sowie während des Einlaufs des fertig gewalzten Warmbandes in die Wickelmaschinen gemeinsam, wodurch der Verschleiß der Anlagenteile erhöht und deren Lebensdauer herabgesetzt wird.

Eine Walzspaltschmierung kann in den Gerüsten der Vor- und Fertigstrasse bekannter Produktionsanlagen erst nach dem Anstich des Ausgangsmaterials bzw. des Warmbandes im jeweiligen Gerüst eingesetzt werden, da sonst die Greifbedingung nicht gewährleistet ist. Die mit der Walzspaltschmierung verbundene Reduzierung.der Reibung zwischen Walzgut und Walze führt zu einer Senkung des Umformwiderstandes und dadurch der Walzkraft, des Walzmomentes sowie der erforderlichen Antriebsleistung. Die Oberflächenqualität des Warmbandes wird erhöht. Diese Vorteile ergeben sich jedoch nicht für das Anstichstück des Warmbandes, das nach dem Auswalzen einen beträchtlichen Teil der Länge des Warmbandes ausmacht. Zudem müssen die Produktionanlagen für den Belastungszustand ohne Walzspaltschmierung ausgelegt werden.

Schließlich sind allen bekannten oder vorgeschlagenen Produktionsanlagen aufgrund der Diskontinuität des Prozesses nachteilige Qualitätseinschränkungen über die Länge des gewalzten Warmbandes gemeinsam, da die Produktionsanlagen nach jedem Anstich einer Bramme, Dünnbramme oder des Warmbandes neu ausgeregelt werden müssen.

Bei diesem Stand der Technik besteht die Aufgabe der Erfindungen darin, eine Produktionsanlage für das austenitische, das gemischt austenitisch-ferritische und das ferritische Walzen von dünnem Warmband in einem endlos vollkontinuierlichem Prozeß zu schaffen, mit der die zuvor genannten Nachteile und Probleme beseitigt werden und auf der alle drei zuvor genannten Technologien realisiert werden können

Die Lösung der Aufgabe gelingt mit einer Produktionsanlage der eingangs genannten Art erfindungsgemäß dadurch, dass das in einer Dicke von 5 - 18 mm gegossene Band vor Erreichen der eingerüstigen Vorstrasse unter Schutzgasatmosphäre gesteuert gekühlt und das vorgewalzte Warmband in einer der Vorstrasse nachgeordneten Einrichtung wahlweise gesteuert gekühlt, erwärmt oder auf Temperatur gehalten wird sowie die Kanten des Warmbandes nachgewärmt werden.

Das Produktionsverfahren ist speziell für das Walzen von dünnem Giessband nach allen drei möglichen Technologien, d.h. dem austenitischen, dem austenitisch-ferritischen und dem ferritischen Walzen gestaltet. Aus dem dünnem Giessband kann endlos und vollkontinuierlich Bandmaterial mit kleinen Dicken sowohl austenitisch und ferritisch als auch gemischt austenitisch-ferritisch mit einer Gesamtabnahme von mindestens 65% bezogen auf die Gesamtanlage hergestellt werden.

Erforderlich sind lediglich je nach dem Duo-, Quarto- oder Sextogerüste mit Arbeitswalzendurchmessern von 300 bis 900 mm sowie die bei Warm- und Kaltwalzprozessen üblichen Stellglieder und Regelkreise zur gezielten Temperaturführung und zur Gewährleistung der geforderten Fertigprodukttoleranzen für Dicke, Profil, Planheit und werkstofftechnische sowie mechanische Eigenschaften.

Erfindungsgemäß wird die im Austenitgebiet liegende Walztemperatur in der eingerüstigen Vorstrasse durch variabel gesteuertes Kühlen des Giessbandes vor der Vorstraße eingestellt. Mit der gezielten Kühlung des durcherstarrten Gießbandes der Dicke 5 bis 18 mm unter regelbarer Schutzgasatmosphäre werden die technologisch erforderlichen Kenngrößen Temperatur, Austenitstartkorngröße, der Grad der Verzunderung und die chemische Zusammensetzung des Zunders vor dem ersten Walzstich eingestellt.

Vorzugsweise ist vorgesehen, daß Kohlenstoffstähle, niedrig legierte Stähle, niedrig gekohlte Stähle und mikrolegierte Stähle durch eine werkstoffabhängige Abnahme von 45 bis 70 % in der eingerüstigen Vorstrasse im Zusammenhang mit der im austenitischen Bereich variabel einstellbaren Walztemperatur und dem sich an die Umformung anschließenden Kühlen, Heizen oder Halten der Temperatur bis zum Eintritt in die mehrgerüstige Fertigstrasse rekristallisieren und die Ausgangskorngroße des Giessbandes mit nur einem Stich stark verkleinert, mindestens jedoch halbiert wird.

In einer weiteren Ausgestaltung der Erfindung ist vorgesehen, daß die Walztemperatur vor der mehrgerüstigen Fertigstrasse durch die hinter der Vorstrasse angeordnete Einrichtung zum steuerbaren Kühlen, Heizen oder Halten der Temperatur des Warmbandes wahlweise im Austenit- oder im Ferritbereich oder im Übergangsbereich von Austenit zu Ferrit gezielt einstellbar ist.

Durch eine werkstoffabhängige Gesamtabnahme von größer 50 % in der mehrgerüstigen Fertigstrasse im Zusammenhang mit der gezielt einstellbaren Walztemperatur in dem Warmband wird erfindungsgemäß ein feinkörniges Gefüge der Korngrößenklassen 6 - 10 gemäß DIN 50601 erzeugt.

Durch die mittels Kühlung variabel einstellbare Walztemperatur, die werkstoffabhängige hohe Abnahme von 45 - 70% in der eingerüstigen Vorstrasse und das variabel steuerbare Kühlen, Heizen oder Halten der Temperatur des Warmbandes ist das Warmband vor dessen Eintritt in die Fertigstrasse rekristallisiert und die Ausgangskorngröße des Gießbandes stark reduziert.

Des weiteren ist vorgesehen, daß das ferritisch endlos und das gemischt austenitisch-ferritisch endlos vollkontinuierlich gewalzte Warmband unmittelbar nach dem Austritt aus dem letzten Gerüst der mehrgerüstigen Fertigstrasse in wärmeisolierten Wickelmaschinen zum Bund aufgewickelt und einer über die Bundbreite homogenen langsamen Abkühlung unterworfen wird.

Es hat sich als günstig herausgestellt, das austenitisch endlos vollkontinuierlich gewalzte Warmband nach Austritt aus dem letzten Gerüst der mehrgerüstigen Fertigstrasse zunächst von oben zwangszukühlen und das Warmband danach bei gezielter Gefügeumwandlung auf Wickeltemperatur zu kühlen.

Da erfindungsgemäß das dünne Giessband mit einem Anfahrstück versehen ist, wird vorgeschlagen, dass das Anfahrstück die geöffneten Gerüste der Vorstrasse und der mehrgerüstigen Fertigstrasse unverformt in Walzrichtung passiert und mit der Schere vom übrigen Giessband getrennt wird.

Günstig ist es, wenn die geöffneten Gerüste der Vorstrasse und der mehrgerustigen Fertigstrasse nach dem Trennen des Anfahrstückes des dünnen Giessbandes mittels der Schere auf die für das Walzen der erforderlichen Enddicke vorgesehenen Walzspalte zugefahren werden, und das während des Zufahrvorganges gewalzte Stück des Warmbandes entweder mit Hilfe einer Schere gehäckselt oder mittels Wickelmaschinen aufgewickelt wird.

Zur Herabsetzung der Reibung zwischen Walzgut und Walze und dadurch zur Verminderung der Walzkräfte, Walzmomente und Antriebsleistung und zur Erhöhung der Oberflächenqualität über die gesamte Länge des gewalzten Warmbandes wird nach einem anderen Merkmal der Erfindung vorgeschlagen, die Walzen bereits während des Zufahrens der geöffneten Gerüste der eingerüstigen Vorstrasse und der mehrgerüstigen Fertigstrasse auf die für das Walzen der erforderlichen Enddicke vorgesehenen Walzspalte zu schmieren.

Wenn erfindungsgemäß die Walzspaltschmierung während der gesamten Walzzeit erfolgt, sinkt der Verschleiß der Arbeitswalzen, wodurch Dicke und Profil über die gesamte Warmbandlänge verbessert werden und die Lebensdauer der Walzen erhöht wird.

Erfindungsgemäß soll nach dem Zufahren der Walzspalte der eingerüstigen Vorstrasse und der mehrgerüstigen Fertigstrasse auf die für das Walzen der erforderlichen Enddicke vorgesehenen Werte und nach dem Häckseln des während des Zufahrvorganges gewalzten Warmbandstückes mittels der Schere der stationäre Zustand des vollkontinuierlichen Endloswalzens von dünnem Giessband erreicht sein und das austenitisch, gemischt austenitisch-ferritisch oder ferritisch gewalzte Warmband mittels der Schere in Bundlängen getrennt werden.

Günstig ist es, wenn zur Erhöhung der Kantenqualität und der Profilgenauigkeit des Warmbandes die Kanten des dünnen Giessbandes in einem der eingerüstigen Vorstrasse angeflanschtem Vertikalgerüst mit Spezialstauchkaliber mit geringer Abnahme vor dem Horizontalstich verformt werden und gleichzeitig das dünne Giessband mittig in die eingerüstige Vorstrasse einläuft.

Dadurch, dass das Ausgangsmaterials bzw. das Warmbandes aufgrund des endlos vollkontinuierlichen Produktionsprozesses nichtreversierend gewalzt wird, entfallen wiederholte Anstiche und die damit verbundenen Belastungsstöße.

Weil die Produktionsanlage aufgrund des endlos. vollkontinuierlichen Produktionsprozesses nach dem Anfahren einmalig ausgeregelt wird, kann eine konstant hohe Qualität des Warmbandes über dessen Länge erreicht werden.

Schließlich sieht die Erfindung vor, daß der Grad der Verzunderung auf der Oberfläche des Ausgangsmaterials und die chemische Zusammensetzung des Zunders durch das regelbare Kühlen des Gießbandes unter Schutzgasatmosphäre gezielt bis zum ersten Walzstich eingestellt wird.

Mit der Erfindung ergibt sich ein Gesamtanlagenkonzept, mit dem in optimaler Weise ein vollkontinuierlicher Endloswalzprozeß realisiert werden kann, der alle drei möglichen Walztechnologien für die Herstellung von Warmband, d.h. das austenitische, das gemischt austenitisch-ferritische und das ferritische Walzen zuläßt.

Eine Produktionsanlage, mit der aus dünnem Giessband endlos und vollkontinuierlich Bandmaterial mit kleinen Dicken sowohl austenitisch und ferritisch als auch gemischt austenitisch-ferritisch mit einer Gesamtabnahme von mindestens 65% bezogen auf die Gesamtanlage hergestellt werden kann, ist in der einzigen Zeichnungsfigur dargestellt und wird nachfolgend beschrieben. Sie besteht aus einer Dünnbrammengießanlage 12, einer ersten Einrichtung 2 zum Kühlen des Gießbandes unter Schutzgas, einer eingerüstigen Vorstrasse 3, einer mehrgerüstigen Fertigstraße 5, einer zweiten Einrichtung 4 zum wahlweise Kühlen, Heizen oder Halten der Temperatur des Warmbandes zwischen Vor- und Fertigstrasse, einer Schere 6 zum Trennen des Warmbandes von Bund zu Bund, einem Auslaufrollgang mit Einrichtungen 8 zum Kühlen des gewalzten Warmbandes und einer der Fertigstrasse 5 nachgeordneten Wickelmaschinen 10 zum Aufwickeln des Fertigbandes

Der Ablauf des Walzprozesses beginnt mit der gezielten Kühlung des durcherstarrten Gießbandes der Dicke 5 bis 18 mm unter regelbarer Schutzgasatmosphäre, wodurch die technologisch erforderlichen Kenngrößen Temperatur, Austenitstartkorngröße der Grad der Verzunderung und die chemische Zusammensetzung des Zunders vor dem ersten Walzstich eingestellt werden können

Das Anfahrstück des dünnen Gießbandes durchläuft unverformt die geöffneten Gerüste der eingerüstigen Vorstrasse 3 und der mehrgerüstigen Fertigstrasse 5 in Walzrichtung 11 und wird mit der der Fertigstrasse nachgeordneten Schere 6 vom übrigen Gießband mit einem oder mehreren Schnitten getrennt. Danach werden die geöffneten Gerüste der eingerüstigen Vorstrasse 3 und der mehrgerüstigen Fertigstrasse 5 auf die für das Walzen der erforderlichen Enddicke vorgesehenen Walzspalte zugefahren und das während des Zufahrvorganges gewalzte Stück des Warmbandes mit Hilfe der Schere 6 gehäckselt oder mittels Wickelmaschinen 7 oder 10 mit aufgewickelt.

Eine Walzspaltschmierung kann bereits während des Zufahrens der Gerüste auf die für das Walzen der erforderlichen Enddicke vorgesehenen Walzspalte eingesetzt werden, da die Greifbedingung infolge der stetig bis zur Walzspaltendstellung ansteigenden Abnahme gewährleistet ist.

Das Ausgangsmaterial wird endlos in der eingerüstigen Vorstrasse 3 mit einer werkstoffabhängigen Abnahme von 45 bis 70% für Kohlenstoffstähle, niedrig legierte Stähle, niedrig gekohlte und mikrolegierte Stähle in einem Horizontalstich im austenitischen Temperaturgebiet gewalzt.

Die Kanten des Gießbandes werden vor dem Horizontalstich in einem vor der eingerüstigen Vorstraße 3 angeflanschtem Vertikalgerüst mittels Spezialstauchkaliber gering verformt, wodurch das Gießband gleichzeitig mittig in die eingerüstige Vorstrasse einläuft.

Nach der Vorstrasse durchläuft das Warmband eine Einrichtung 4 zum steuerbaren Kühlen, Heizen oder Halten der Temperatur, wodurch die Temperatur des Warmbandes vor Eintritt in die mehrgerüstige Fertigstrasse 5 gezielt im Austenit- oder im Ferritbereich oder im Übergangsbereich vom Austenit zu Ferrit einstellbar ist

Durch die mittels Kühleinrichtung 2 variabel einstellbare Walztemperatur, die werkstoffabhängige hohe Abnahme von 45 - 70% in der eingerüstigen Vorstrasse 3 und die mittels Einrichtung 4 zum steuerbaren Kühlen, Heizen oder Halten der Temperatur variabel einstellbare Temperatur des Warmbandes ist das Warmband vor dessen Eintritt in die Fertigstrasse rekristallisiert und die Ausgangskorngröße des Gießbandes stark reduziert.

In der mehrgerüstigen Fertigstrasse wird das Warmband mit einer werkstoffabhängigen Gesamtabnahme von größer 50% zu dünnem Warmband gewalzt, wodurch im Zusammenhang mit der gezielt einstellbaren Walztemperatur ein feinkörniges Gefüge nach dem Walzen vorliegt.

Das ferritisch und das gemischt austenitisch-ferritisch endlos vollkontinuierlich gewalzte Warmband wird unmittelbar nach der Fertigstrasse in wärmeisolierten Wickelmaschinen 7 zum Bund aufgewickelt.

Das austenitisch, endlos vollkontinuierlich gewalzte Warmband durchläuft nach Austritt aus der Fertigstrasse 5 zunächst eine Kühlstrecke 8 mit Zwangskühlung von oben und danach eine Einrichtung zum Kühlen des Warmbandes auf Wickeltemperatur mit gezielter Gefügeumwandlung.

Die Produktionsanlage wird nach dem Anfahren einmalig ausgeregelt, wonach eine konstant hohe Qualität des Warmbandes über dessen Länge im endlos vollkontinuierlichen Prozeß erzielt wird.

### Bezugszeichenübersicht :

- 1: Produktionsanlage zum Walzen von dünnem Giessband
- 2: Einrichtung zum Kühlen des Giessbandes
- 3: eingerüstige Vorstrasse mit angeflanschtem Vertikalgerüst
- 4: Einrichtung zum Kühlen, Heizen oder Halten der Temperatur des Warmbandes
- 5: mehrgerüstige Fertigstrasse
- 6: Schere
- 7: wärmeisolierte Wickelmaschine
- 8: Zwangskühlstrecke
- 9: Einrichtung zum Kühlen des Warmbandes
- 10: Wickelmaschine
- 11: Walzrichtung
- 12: Dünnbandgiessanlage

## Patentansprüche

1. Produktionsverfahren zum endlosen Erzeugung von warmgewalzten Flachprodukten aus dünn gegossenem Band auf einer Anlage bestehend aus einer eingerüstigen Vorstrasse (3), einer mehrgerüstigen Fertigstrasse (5), einem Auslaufrollgang mit Einrichtungen (8,9) zum Kühlen des Warmbandes sowie vorund nachgeordneten Wickelmaschinen (7,10) zum Aufwickeln des Warmbandes,
**dadurch gekennzeichnet,**
**dass** das in einer Dicke von 5 - 18 mm gegossene Band vor Erreichen der eingerüstigen Vorstrasse (3) unter Schutzgasatmosphäre gesteuert gekühlt und das vorgewalzte Warmband in einer der Vorstrasse (3) nachgeordneten Einrichtung (4) wahlweise gesteuert gekühlt, erwärmt oder auf Temperatur gehalten wird sowie die Kanten des Warmbandes nachgewärmt werden.

2. Produktionsverfahren nach Anspruch 1,
**dadurch gekennzeichnet,**
**daß** die im Austenitgebiet liegende Walztemperatur in der eingerüstigen Vorstrasse (3) durch variabel gesteuerte Kühlen des Giessbandes vor der Vorstraße (3) eingestellt wird

3. Produktionsverfahren nach Anspruch 1 und Anspruch 2,
**dadurch gekennzeichnet,**
**daß** Kohlenstoffstähle, niedrig legierte Stähle, niedrig gekohlte Stähle und mikrolegierte Stähle durch eine werkstoffabhängige Abnahme von 45 bis 70 % in der eingerüstigen Vorstrasse (3) im Zusammenhang mit der im austenitischen Bereich variabel einstellbaren Walztemperatur und dem sich an die Umformung anschließenden Kühlen, Heizen oder Halten der Temperatur (4) bis zum Eintritt in die mehrgerüstige Fertigstrasse (5) rekristallisieren und die Ausgangskorngröße des Giessbandes mit nur einem Stich stark verkleinert mindestens jedoch halbiert wird.

4. Produktionsverfahren nach Anspruch 1 und Anspruch 2,
**dadurch gekennzeichnet,**
**daß** die Walztemperatur vor der mehrgerüstigen Fertigstrasse (5) durch die hinter der Vorstrasse (3) angeordnete Einrichtung (4) zum steuerbaren Kühlen, Heizen oder Halten der Temperatur des Warmbandes wahlweise im Austenit- oder im Ferritbereich oder im Übergangsbereich von Austenit zu Ferrit gezielt einstellbar ist.

5. Produktionsverfahren nach Anspruch 1 bis 4,
**dadurch gekennzeichnet,**
**daß** durch eine werkstoffabhängige Gesamtabnahme von größer 50 % in der mehrgerüstigen Fertigstrasse (5) im Zusammenhang mit der gezielt einstellbaren Walztemperatur in dem Warmband ein feinkörniges Gefüge der Korngrößenklassen 6 - 10 gemäß DIN 50601 erzeugt wird.

6. Produktionsverfahren nach Anspruch 1 bis 5,
**dadurch gekennzeichnet,**
**daß** das ferritisch endlos und das gemischt austenitisch-ferritisch endlos, vollkontinuierlich gewalzte Warmband unmittelbar nach dem Austritt aus dem letzten Gerüst der mehrgerüstigen Fertigstrasse (5) in wärmeisolierten Wickelmaschinen (7) zum Bund aufgewickelt und einer über die Bundbreite homogenen langsamen Abkühlung unterworfen wird.

7. Produktionsverfahren nach Anspruch 1 bis 5,
**dadurch gekennzeichnet,**
**daß** das austenitisch endlos vollkontinuierlich gewalzte Warmband nach Austritt aus dem letzten Gerüst der mehrgerüstigen Fertigstrasse (5) zunächst von oben zwangsgekühlt (8) und das Warmband danach bei gezielter Gefügeumwandlung auf Wickeltemperatur gekühlt (9) wird.

8. Produktionsverfahren nach Anspruch 1 bis 5
**dadurch gekennzeichnet,**
**daß** das das dünne Giessband mit einem Anfahrstück versehen ist, das die geöffneten Gerüste der eingerüstigen Vorstrasse (3) und der mehrgerüstigen Fertigstrasse (5) unverformt in Walzrichtung passiert und mit der Schere (6) vom übrigen Giessband getrennt wird.

9. Produktionsverfahren nach Anspruch 1 bis 5 und 8,
**dadurch gekennzeichnet,**
**daß** die geöffneten Gerüste der eingerüstigen Vorstrasse (3) und der mehrgerüstigen Fertigstrasse (5) nach dem Trennen des Anfahrstückes des dünnen Giessbandes mittels der Schere (6) auf die für das Walzen der erforderlichen Enddicke vorgesehenen Walzspalte zugefahren werden, und das während des Zufahrvorganges gewalzte Stück des Warmbandes entweder mit Hilfe einer Schere (6) gehäckselt oder mittels Wickelmaschinen (7,10) aufgewickelt wird.

10. Produktionsverfahren nach Anspruch 1 bis 9,
**dadurch gekennzeichnet,**
**daß** zur Herabsetzung der Reibung zwischen Walzgut und Walze und dadurch zur Verminderung der Walzkräfte, Walzmomente und zur Erhöhung der Oberflächenqualität über die gesamte Länge des gewalzten Warmbandes die Walzen bereits während des Zufahrens der geöffneten Gerüste der eingerüstigen Vorstrasse (3) und der mehrgerüstigen Fertigstrasse (5) auf die für das Walzen der erforderlichen Enddicke vorgesehenen Walzspalte geschmiert werden.

11. Produktionsverfahren nach Anspruch 10,
**dadurch gekennzeichnet,**
**daß** die Walzspaltschmierung während der gesamten Walzzeit erfolgt.

12. Produktionsverfahren nach Anspruch 1 bis 5 und 8 bis 11,
**dadurch gekennzeichnet,**
**daß** nach dem Zufahren der Walzspalte der eingerüstigen Vorstrasse (3) und der mehrgerüstigen Fertigstrasse (5) auf die für das Walzen der erforderlichen Enddicke vorgesehenen Werte und nach dem Häckseln des während des Zufahrvorganges gewalzten Warmbandstückes mittels der Schere (6) der stationäre Zustand des vollkontinuierlichen Endloswalzens von dünnem Giessband erreicht ist und das austenitisch, gemischt austenitisch-ferritisch oder ferritisch gewalzte Warmband mittels der Schere (6) in Bundlängen getrennt wird.

13. Produktionsverfahren nach Anspruch 1 bis 3,
**dadurch gekennzeichnet,**
**daß** zur Erhöhung der Kantenqualität und der Profilgenauigkeit des Warmbandes die Kanten des dünnen Giessbandes in einem der eingerüstigen Vorstrasse (3) angeflanschtem Vertikalgerüst mit Spezialstauchkaliber mit geringer Abnahme vor dem Horizontalstich verformt werden und gleichzeitig das dünne Giessband mittig in die eingerüstige Vorstrasse (3) einläuft.

14. Produktionsverfahren nach Anspruch 1 bis 13,
**dadurch gekennzeichnet,**
**dass** das Ausgangsmaterials bzw. das Warmbandes aufgrund des endlos, vollkontinuierlichen Produktionsprozesses nichtreversierend gewalzt wird

15. Produktionsverfahren nach Anspruch 1 bis 14,
**dadurch gekennzeichnet,**
**daß** die Produktionsanlage aufgrund des endlos, vollkontinuierlichen Produktionsprozesses nach dem Anfahren einmalig ausgeregelt wird wodurch eine konstant hohe Qualität des Warmbandes über dessen Länge erreicht wird.

16. Produktionsverfahren nach Anspruch 1 bis 15,
**dadurch gekennzeichnet,**
**daß** der Grad der Verzunderung auf der Oberfläche des Ausgangsmaterials und die chemische Zusammensetzung des Zunders durch das regelbare Kühlen des Gießbandes unter Schutzgasatmosphäre gezielt bis zum ersten Walzstich eingestellt wird.

17. Produktionsanlage zur Durchführung des erfindungsgemäßen Verfahrens nach einem oder mehreren der Ansprüche 1 bis 16,
bestehend aus einer Gießmaschine (12) zum Erzeugen von Gießband mit einer Diche von 5-18 mm, einer Einrichtung zum Kühlen des Gießbandes unter Schutzgas (2), einer eingerüstigen Vorstrasse (3), einer mehrgerüstigen Fertigstraße (5), einer Einrichtung (4) zum wahlweise Kühlen, Heizen oder Halten der Temperatur des Warmbandes zwischen Vor- und Fertigstrasse (3,5), einer Schere (6) zum Trennen des Warmbandes von Bund zu Bund, einem Auslaufrollgang mit Einrichtungen zum Kühlen (8, 9) des gewalzten Warmbandes und mit der Fertigstrasse nachgeordneten Winkelmaschinen (7, 10) zum Aufwickeln des Fertigbandes.

## Claims

1. Production method for the continuous production of hot-rolled flat products made from thinly cast strip on an installation comprising a single-stand blooming train (3), a multi-stand finishing train (5), a run-out roller table with devices (8, 9) for cooling the hot strip and pre- and post-arranged coiling machines (7, 10) for coiling up the hot strip,
**characterised in that**
the strip which is cast in a thickness of 5 - 18 mm is cooled in a controlled manner in a protective gas atmosphere prior to reaching the single-stand blooming train (3) and the rough-rolled hot strip is cooled, heated or maintained at temperature as desired in a controlled manner in a device (4) which is arranged after the blooming train (3) and the edges of the hot strip are reheated.

2. Production method according to claim 1,
**characterised in that**
the roller temperature which lies in the austenitic region is adjusted in the single-stand blooming train (3) by means of variably controlled cooling of the cast strip prior to the blooming train (3).

3. Production method according to claim 1 and claim 2,
**characterised in that**
carbon steels, low alloy steels, low carbon steels and micro-alloyed steels re-crystallise by means of a material-dependent decrease of 45 to 70% in the single-stand blooming train (3) in conjunction with the roller temperature, which is variably adjustable in the austenitic range, and with the cooling, heating or maintaining of the temperature (4) subsequent to conversion up to entry into the multi-stand finishing train (5) and the initial grain size of the cast strip is severely reduced, in only one roll pass, but at least halved.

4. Production method according to claim 1 and claim 2,
**characterised in that**
the roller temperature is adjustable in a specific manner prior to the multi-stand finishing train (5) by means of the device (4), which is disposed behind the blooming train (3), for controllable cooling, heating or maintaining of the temperature of the hot strip as desired in the austenite or in the ferrite range or in the transition range from austenite to ferrite.

5. Production method according to claim 1 to 4,
**characterised in that**
a fine-grained texture of the grain size classes 6 - 10 according to DIN 50601 is produced in the hot strip by means of a material-dependent total decrease of greater than 50% in the multi-stand finishing train (5) in conjunction with the roller temperature which is adjustable in a specific manner.

6. Production method according to claim 1 to 5,
**characterised in that**
the ferritically endlessly and the mixed austenitically-ferritically endlessly, fully continuously rolled hot strip is coiled up into a coil in heat-insulated coiling machines (7) immediately after exiting from the last stand of the multi-stand finishing train (5) and is subject to a homogenously slow cooling over the coil width.

7. Production method according to claim 1 to 5,
**characterised in that**
the austenitically endlessly fully continuously rolled hot strip is first forcibly cooled (8) from above after exiting from the last stand of the multi-stand finishing train (5) and the hot strip is thereafter cooled (9) to coiling temperature with a specific texture conversion.

8. Production method according to claim 1 to 5,
**characterised in that**
the thin cast strip is provided with a dummy bar, which passes unworked in the roller direction through the opened stands of the single-stand blooming train (3) and of the multi-stand finishing train (5) and is separated from the remaining cast strip by the shearing machine (6).

9. Production method according to claim 1 to 5 and 8,
**characterised in that**
the opened stands of the single-stand blooming train (3) and of the multi-stand finishing train (5) are closed after the separation of the dummy bar of the thin cast strip by means of the shearing machine (6) to the roller gap which is provided for rolling of the required end thickness and the piece of the hot strip, which is rolled during the closing process, is either chopped off by means of a shearing machine (6) or coiled up by means of coiling machines (7, 10).

10. Production method according to clam 1 to 9,
**characterised in that**,
in order to decrease the friction between rolled product and roller and consequently to reduce the roller powers, roller torques and to increase the surface quality over the entire length of the rolled hot strip, the rollers are already lubricated during closing of the opened stands of the single-stand blooming train (3) and of the multi-stand finishing train (5) to the roller gap which is provided for rolling of the required end thickness.

11. Production method according to claim 10,
**characterised in that**
the roller gap lubrication is effected during the entire rolling time.

12. Production method according to claim 1 to 5 and 8 to 11,
**characterised in that**,
after closing the roller gap of the single-stand blooming train (3) and of the multi-stand finishing train (5) to the values which are provided for rolling of the required end thickness and after chopping off the hot strip piece, which is rolled during the closing process, by the shearing machine (6), the steady-state condition of the fully continuous, endless rolling of thin strip is achieved and the austenitically, mixed austenitically-ferritically or ferritically rolled hot strip is separated by means of the shearing machine (6) into coil lengths.

13. Production method according to claim 1 to 3,
**characterised in that**,
in order to increase the edge quality and the profile accuracy of the hot strip, the edges of the thin cast strip are deformed before the horizontal roll pass with less reduction in a vertical stand with special edging pass, which vertical stand is flanged onto the single-stand blooming train (3), and at the same time the thin cast strip feeds centrally into the single-stand blooming train (3).

14. Production method according to claim 1 to 3,
**characterised in that**
the initial material or the hot strip is non-reversibly rolled as a result of the endlessly fully continuous production process.

15. Production method according to claim 1 to 14,
**characterised in that**
the production installation is stabilised on a once-through basis after start-up as a result of the endlessly fully continuous, production process, as a result of which a constant high quality of the hot strip over its length is achieved.

16. Production method according to claim 1 to 15,
**characterised in that**
the degree of the scaling on the surface of the initial material and the chemical composition of the scale is adjusted specifically by means of the controllable cooling of the cast strip in a protective gas atmosphere up to the first roll pass.

17. Production installation for implementation of the method according to the invention according to one or more of the claims 1 to 16, comprising a casting machine (12) for producing the cast strip with a thickness of 5 - 18 mm, a device for cooling the cast strip in protective gas (2), a single-stand blooming train (3), a multi-stand finishing train (5), a device (4) for cooling, heating or maintaining of the temperature of the cast strip as desired between the blooming and the finishing train (3, 5), a shearing machine (6) for separating the hot strip from coil to coil, a run-out roller table with devices for cooling (8, 9) the rolled hot strip and with coiling machines (7, 10) for coiling up the finished strip which are arranged after the finishing train.

## Revendications

1. Procédé de production pour engendrer sans fin des produits plats laminés à chaud à partir de feuillard coulé de façon mince dans une installation constituée d'un train ébaucheur (3) à une cage, d'un train finisseur (5) à plusieurs cages, d'un train de rouleaux de sortie ayant des dispositifs (8, 9) pour refroidir le feuillard chaud, ainsi que des machines d'enroulement (7, 10) disposées en amont et en aval pour enrouler le feuillard chaud,
**caractérisé en ce que** le feuillard coulé à une épaisseur de 5 - 18 mm est refroidi de façon commandée avant d'atteindre le train ébaucheur (3) à une cage sous une atmosphère de gaz protecteur et le feuillard chaud prélaminé est refroidi, réchauffé ou maintenu à température de façon commandée au choix dans un dispositif (4) disposé en aval du train ébaucheur (3), et les bords du feuillard chaud sont réchauffés.

2. Procédé de production selon la revendication 1,
**caractérisé en ce que** la température de laminage se trouvant dans le domaine austénitique dans le train ébaucheur (3) à une cage est réglée par refroidissement commandé de façon variable du feuillard coulé avant le train ébaucheur (3).

3. Procédé de production selon la revendication 1 et la revendication 2,
**caractérisé en ce que** des aciers au carbone, des aciers faiblement alliés, des aciers faiblement carburés et des aciers micro-alliés recristallisent par une réduction dépendant de la matière de 45 à 70 % dans le train ébaucheur (3) à une cage en relation avec la température de laminage pouvant être réglée de façon variable dans le domaine austénitique et le refroidissement, chauffage ou maintien de la température (4), se raccordant à la déformation, jusqu'à l'entrée dans le train finisseur (5) à plusieurs cages, et la taille des grains initiale du feuillard coulé est fortement diminuée en uniquement une passe, mais au moins divisée par deux.

4. Procédé de production selon la revendication 1 et la revendication 2,
**caractérisé en ce que** la température de laminage avant le train finisseur (5) à plusieurs cages est réglable de façon visée par le dispositif (4) agencé derrière le train ébaucheur (3) pour le refroidissement, le chauffage ou le maintien de la température du feuillard chaud pouvant être commandé, au choix, dans le domaine austénitique ou dans le domaine ferritique ou dans le domaine de transition de l'austénite à la ferrite.

5. Procédé de production selon les revendications 1 à 4,
**caractérisé en ce qu'**une structure à grains fins des classes de taille de grains 6 - 10 selon DIN 50601 est engendrée dans le feuillard chaud par une réduction totale dépendant de la matière supérieure à 50 % dans le train finisseur (5) à plusieurs cages en relation avec la température de laminage pouvant être réglée de façon visée.

6. Procédé de production selon les revendications 1 à 5,
**caractérisé en ce que** le feuillard chaud laminé de façon totalement continu sans fin de façon ferritique et sans fin de façon mélangée austénitique-ferritique est enroulé en la bobine directement après la sortie de la dernière cage du train finisseur (5) à plusieurs cages dans des machines d'enroulement (7) isolées thermiquement et est soumis à un refroidissement lent homogène sur la largeur de la bobine.

7. Procédé de production selon les revendications 1 à 5,
**caractérisé en ce que** le feuillard chaud laminé de façon totalement continue sans fin de façon austénitique est tout d'abord refroidi de façon forcée du haut (8) après la sortie de la dernière cage du train finisseur (5) à plusieurs cages, et le feuillard chaud est ensuite refroidi (9) à la température d'enroulement pour une transformation de structure visée.

8. Procédé de production selon les revendications 1 à 5,
**caractérisé en ce que** le feuillard coulé mince est muni d'une pièce de démarrage qui passe les cages ouvertes du train ébaucheur (3) à une cage et du train finisseur (5) à plusieurs cages de façon non déformée dans la direction de laminage et est séparée du feuillard coulé restant par la cisaille (6).

9. Procédé de production selon les revendications 1 à 5 et 8,
**caractérisé en ce que** les cages ouvertes du train ébaucheur (3) à une cage et du train finisseur (5) à plusieurs cages, après la séparation de la pièce de démarrage du feuillard coulé mince au moyen de la cisaille (6), sont fermées sur les emprises des cylindres prévues pour le laminage de l'épaisseur finale nécessaire, et la pièce, laminée pendant le processus de fermeture, du feuillard chaud est soit coupée à l'aide d'une cisaille (6), soit enroulée au moyen des machines d'enroulement (7, 10).

10. Procédé de production selon les revendications 1 à 9,
**caractérisé en ce que**, pour diminuer le frottement entre la matière laminée et les cylindres et, ainsi, pour diminuer les forces de laminage, les moments de laminage et pour augmenter la qualité de surface sur toute la longueur du feuillard chaud laminé, les cylindres sont déjà lubrifiés pendant la fermeture des cages ouvertes du train ébaucheur (3) à une cage et du train finisseur (5) à plusieurs cages sur les emprises des cylindres prévues pour le laminage de l'épaisseur finale nécessaire.

11. Procédé de production selon la revendication 10,
**caractérisé en ce que** la lubrification des emprises des cylindres est effectuée pendant toute la durée de laminage.

12. Procédé de production selon les revendications 1 à 5 et 8 à 11,
**caractérisé en ce que**, après la fermeture des emprises des cylindres du train ébaucheur (3) à une cage et du train finisseur (5) à plusieurs cages aux valeurs prévues pour le laminage de l'épaisseur finale nécessaire et après la coupe de la pièce de feuillard chaud laminée pendant le processus de fermeture au moyen de la cisaille (6), l'état stationnaire du laminage sans fin totalement continu est atteint par le feuillard coulé mince, et le feuillard chaud laminé de façon austénitique, mélangé austénitique-ferritique ou ferritique est séparé en longueurs de bobine au moyen de la cisaille (6).

13. Procédé de production selon les revendications 1 à 3,
**caractérisé en ce que**, pour augmenter la qualité des bords et la précision du profil du feuillard chaud, les bords du feuillard coulé mince sont déformés dans une cage verticale bridée au train ébaucheur (3) à une cage à calibre à refouler spécial avec une faible réduction avant la passe horizontale et, simultanément, le feuillard coulé mince entre de façon centrale dans le train ébaucheur (3) à une cage.

14. Procédé de production selon les revendications 1 à 13,
**caractérisé en ce que** la matière de départ ou le feuillard chaud est laminé de façon non réversible en raison du processus de production totalement continu, sans fin.

15. Procédé de production selon les revendications 1 à 14,
**caractérisé en ce que** l'installation de production, en raison du processus de production totalement continu, sans fin, est réglée une fois après le démarrage, grâce à quoi une qualité élevée constante du feuillard chaud est atteinte sur sa longueur.

16. Procédé de production selon les revendications 1 à 15,
**caractérisé en ce que** le degré de calaminage sur la surface de la matière de départ et la composition chimique de la calamine sont réglés de façon visée jusqu'à la première passe de laminage par le refroidissement réglable du feuillard coulé sous une atmosphère de gaz protecteur.

17. Installation de production pour la mise en oeuvre du procédé selon l'invention selon une ou plusieurs des revendications 1 à 16, constituée d'une machine de coulée (12) pour produire un feuillard coulé ayant une épaisseur de 5 - 18 mm, d'un dispositif pour refroidir le feuillard coulé sous un gaz protecteur (2), d'un train ébaucheur (3) à une cage, d'un train finisseur (5) à plusieurs cages, d'un dispositif (4) pour le refroidissement, chauffage ou maintien de la température du feuillard chaud, au choix, entre le train ébaucheur (3) et le train finisseur (5), d'une cisaille (6) pour séparer le feuillard chaud de bobine en bobine, d'un train de rouleaux de sortie ayant des dispositifs pour refroidir (8, 9) le feuillard chaud laminé, et de machines d'enroulement (7, 10) disposées en aval du train finisseur pour l'enroulement du feuillard fini.
